# EUROPÄISCHE PATENTSCHRIFT

(11) **EP 1 979 502 B1**
(45) Veröffentlichungstag und Bekanntmachung des Hinweises auf die Patenterteilung: **22.01.2014**
(21) Anmeldenummer: 07721865.9
(22) Anmeldetag: 26.01.2007
(51) Int. Cl.: C22C 38/02, C22C 38/04, C22C 38/06, C22C 38/08, C22C 38/10

(54) **EISEN-NICKEL-KOBALT-LEGIERUNG**
IRON-NICKEL-COBALT ALLOY
ALLIAGE FER-NICKEL-COBALT

(30) Priorität: 02.02.2006 DE 102006005252
(43) Veröffentlichungstag der Anmeldung: 15.10.2008
(73) Patentinhaber: Outokumpu VDM GmbH, 58332 Schwelm (DE)
(72) Erfinder: GEHRMANN, Bodo, 58840 Plettenberg (DE); DE BOER, Bernd, 58762 Altena (DE)
(86) Internationale Anmeldenummer: PCT/DE2007/000142
(87) Internationale Veröffentlichungsnummer: WO 2007/087786

(56) Entgegenhaltungen:
- DE-B3- 10 258 356
- JP-A- 2001 049 395
- JP-A- 2001 181 796
- JP-A- 2001 262 278

## Beschreibung

Die Erfindung betrifft die Verwendung einer Eisen-Nickel-Kobalt-Legierung.

In zunehmendem Maße werden Bauteile auch für sicherheitsrelevante Produkte, wie im Flugzeugbau, aus Kohlefaser verstärkten Kunststoffen (CFK) hergestellt. Für die Produktion derartiger Bauteile werden Werkzeuge (Formen) benötigt, in denen das viskose Harz-Kohlefaser-Gelege bei einer Temperatur von ca. 180°C ausgehärtet wird. Beim sog. RTM (Resin Transfer Molding) - Verfahren werden Kohlefasertextilien in die Form eingelegt, die Form evakuiert und anschließend das Harz in die Form injiziert. Nach dem Aushärten bei ca. 180°C wird das Bauteil aus dem Werkzeug entnommen. Als Werkstoffe kommen für diese Formen entweder C-Stähle oder eine Legierung mit geringem Ausdehnungskoeffizient (Eisen mit 36% Nickel, Ni36) zum Einsatz, die typischerweise einen mittleren Wärmeausdehnungskoeffizienten zwischen 1,6 und 2,5 x 10⁻⁶ K⁻¹ hat.

Der Einsatz dieser RTM-Formen ist mit Schwierigkeiten und einem erheblichen Aufwand verbunden, da sich nach dem Aushärten das Bauteil schwer aus der Form wieder zu lösen ist und zusätzlich das Bauteil aufwändigen Nacharbeiten unterzogen werden muss, damit es den Ansprüchen an seine Funktion gerecht werden kann.

Die DE 102 58 356 offenbart die Verwendung einer Eisen-Nickel-Cobalt-Legierung mit (in Masse-%)
32,5 - 34,5 Ni
3,0 - 4,5% Co
max. 0,05% Mo
max.0,05% Cr
max. 0,009% C
max. 0,04 % Mn
max. 0,003% Si
max. 0,004%N
max. 0,01 % Ti
max. 0,05% P
0,005 - 0,03% Al
max. 0,0008% Mg
max. 0,001% Ca
max. 0,03% Zr
max. 0,0060% O
Rest Fe
sowie herstellungsbedingte Verunreinigungen für Schattenmasken zum Einsatz in flachen Monitoren und Bildschirmen.

Der Erfindung liegt die Aufgabe zu Grunde, für diese Formen eine Legierung bereitzustellen, mit der genannte Schwierigkeiten einfach überwunden werden können.

Diese Aufgabe wird gelöst durch die Verwendung einer Eisen-Nickel-Kobalt-Legierung im CFK-Formbau mit (in Masse %)

| | |
|---|---|
| Ni | 32,5 bis 34,5 % |
| Co | > 3,0 bis 5,5 % |
| Al | 0,001 bis 0,1 % |
| Mn | 0,005 bis 0,1 % |
| Si | 0,005 bis 0,1 % |
| C | 0,005 bis 0,05 % |

wobei die Legierung folgende Begleitelemente mit Max.-Gehalten beinhaltet:

| | |
|---|---|
| Cr | max. 0,1 % |
| Mo | max. 0,1 % |
| Cu | max. 0,1 % |
| Ti | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
| Zr | max. 0,05 % |

bedarfsweise zusätzlich enthaltend (in Masse %) Nb in Gehalten 0,001 bis 0,1 % Rest Fe und herstellungsbedingte Beimengungen,
wobei die Legierung im Temperaturbereich von 20 bis 200°C einen mittleren Wärmeausdehnungskoeffizienten < 1,5 x 10⁻⁶/K aufweist.

Vorteilhafte Weiterbildungen des Erfindungsgegenstandes sind den Unteransprüchen zu entnehmen.

Je nach Anwendungsbereich kann der Ni-Gehalt in Bereiche von 32,5 bis 33,5 % eingestellt werden.

An Begleitelementen in der zu verwendenden Legierung können vorteilhafter Weise nachstehende Elemente mit folgenden Max.-Gehalten vorgesehen werden:

| | |
|---|---|
| Cr | max. 0,1 % |
| Mo | max. 0,1 % |
| Cu | max. 0,1 % |
| Ti | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
| Zr | max. 0,05 %. |

Eine weitere vorteilhaft einzusetzende Legierung zeichnet sich durch folgende chemische Zusammensetzung (in Masse %) aus:

| | |
|---|---|
| Ni | 32,5 bis 33,5 % |
| Co | > 3,5 bis < 4,5 % |
| Mo | max. 0,05 % |
| Cr | max. 0,05 % |
| C | max. 0,009 % |
| Mn | max. 0,04 % |
| Si | max. 0,03 % |
| S | max. 0,003 % |
| N | max. 0,004 % |
| Ti | max. 0,01 % |
| Cu | max. 0,05 % |
| P | max. 0,005 % |
| Al | 0,001 bis 0,05 % |
| Mg | max. 0,0008 % |
| Ca | max. 0,003 % |
| Zr | max. 0,05 % |
| O | max. 0,005 % |

Rest Fe und herstellungsbedingte Beimengungen,
wobei die Legierung im Temperaturbereich von 20 bis 200°C einen mittleren Wärmeausdehnungskoeffizienten < 1,3 x 10⁻⁶/K aufweist.

Vorteilhafterweise werden die Formen als Frästeil aus warmgeformtem (geschmiedetem oder gewalztem) oder gegossenem Massivmaterial herausgearbeitet und anschließend geglüht. Auch kann die Legierung in Form von Drahtmaterial, insbesondere als Schweißzusatzstoff bei der Herstellung der Form eingesetzt werden.

Ein bevorzugter Anwendungsfall für die Legierung wird im Flugzeugbau gesehen, wobei die Legierung als Formbauteil, insbesondere zur Erzeugung von CFK-Beschlägen mit der RTM-Technologie, eingesetzt werden kann. Andere Flugzeugbauteile, die ebenso in CFK-Leichtbauweise ausgeführt werden, können mit Bauteilen aus der vorgeschlagenen Legierung ebenfalls erzeugt werden.

Gegenüber bisher zum Einsatz gelangenden Legierungen auf Basis von Ni 36 können Bauteile aus Formen dieser Legierung leicht entnommen werden, da die thermische Schrumpfung der Form nach dem Aushärtungsvorgang geringer ist. Durch eine geeignete Konstruktion der Form kann das Bauteil so entnommen werden, dass es seiner Funktion ohne Nacharbeiten gerecht wird.

Durch die einfachere Entnahme des Bauteils aus der Form wird außerdem die Lebensdauer der Form erhöht, da keine scharfkantigen Werkzeuge zum Einsatz kommen müssen, um das Bauteil aus der Form zu lösen

In der Tabelle 1 sind beispielhafte chemische Zusammensetzungen für erfindungsgemäße Eisen-Nickel-K.obalt-Legierüngen (E1, E2, E3, E4, E5, E6) im Vergleich zu weiteren untersuchten Eisen-Nickel-Kobalt-Legierungen (T1, U1) aufgelistet.

| Element (%) | E1 | E2 | E3 | E4 | E5 | E6 |
|---|---|---|---|---|---|---|
| C | 0,002 | 0,047 | 0,002 | 0,008 | 0,002 | 0,036 |
| S | 0,0023 | 0,0009 | 0,0006 | 0,0015 | 0,0004 | 0,0011 |
| N | 0,001 | | 0,001 | 0,001 | 0,001 | |
| Cr | 0,02 | 0,07 | <0,01 | <0,01 | <0,01 | 0,01 |
| Ni | 34,20 | 34,25 | 32,75 | 32,80 | 32,80 | 32,55 |
| Mn | <0,01 | <0,01 | <0,01 | <0,01 | <0,01 | <0,01 |
| Si | 0,07 | <0,01 | <0,01 | <0,01 | <0,01 | <0,01 |
| Mo | | 0,01 | 0,02 | 0,01 | 0,01 | 0,05 |
| Ti | <0,01 | <0,01 | <0,01 | <0,01 | <0,01 | <0,01 |
| Cu | 0,01 | <0,01 | <0,01 | <0,01 | <0,01 | <0,01 |
| P | 0,002 | 0,002 | 0,002 | 0,002 | 0,002 | 0,002 |
| Al | 0,004 | 0,007 | 0,001 | 0,005 | 0,005 | 0,014 |
| Mg | 0,0004 | 0,0003 | 0,0003 | 0,0003 | 0,0002 | 0,0003 |
| Ca | 0,0004 | <0,001 | 0,0006 | 0,0006 | 0,0007 | <0,001 |
| Co | 3,1 | 3,1 | 3,38 | 3,9 | 4,45 | 4,9 |
| Fe | Rest | Rest | Rest | Rest | Rest | Rest |

| Element (%) | T1 | U1 |
|---|---|---|
| C | 0,004 | 0,002 |
| S | 0,0008 | 0,0025 |
| N | | 0,001 |
| Cr | 0,01 | 0,02 |
| Ni | 35,50 | 34,20 |
| Mn | 0,03 | <0,01 |
| Si | 0,04 | 0,11 |
| Mo | 0,09 | |
| Ti | <0,01 | <0,01 |
| Cu | 0,05 | 0,01 |
| P | 0,002 | 0,003 |
| Al | 0,011 | 0,010 |
| Mg | 0,0006 | 0,0005 |
| Ca | 0,0002 | 0,0003 |
| Co | 1,44 | 2,3 |
| Fe | Rest | Rest |

Die erfindungsgemäßen Legierungen E1-E3 sowie E6 erreichen Wärmeausdehnungskoeffizienten im Bereich von 1,5-< 2,0x10⁻⁶/K im Temperaturbereich von 20-200° C.

Die erfindungsgemäßen Legierungen E4 und E5 erzielen einen noch niedrigeren Ausdehnungskoeffizienten von etwa 1,3 x 10⁻⁶/K im Temperaturbereich von 20 und 200°C, so dass mit den Legierungen E4 und E5 eine Kombination von gesteigerter Festigkeit bei gleichzeitig niedriger Wärmeausdehnung erreicht wurde.

## Patentansprüche

1. Verwendung einer Eisen-Nickel-Kobalt-Legierung im CFK-Formbau mit (in Masse %)
| | |
|---|---|
| Ni | 32,5 bis 34,5 % |
| Co | > 3,0 bis 5,5 % |
| Al | 0,001 bis 0,1 % |
| Mn | 0,005 bis 0,1 % |
| Si | 0,005 bis 0,1 % |
| C | 0,005 bis 0,05 % |
wobei die Legierung folgende Begleitelemente mit Max.-Gehalten beinhaltet:
| | |
|---|---|
| Cr | max. 0,1 % |
| Mo | max. 0,1 % |
| Cu | max. 0,1 % |
| Ti | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
| Zr | max. 0,05 % |
bedarfsweise zusätzlich enthaltend (in Masse %) Nb in Gehalten 0,001 bis 0,1 %
Rest Fe und herstellungsbedingte Beimengungen,
wobei die Legierung im Temperaturbereich von 20 bis 200°C einen mittleren Wärmeausdehnungskoeffizienten < 1,5 x 10⁻⁶/K aufweist.

2. Verwendung nach Anspruch 1 mit folgender Zusammensetzung (in Masse %)
| | |
|---|---|
| Ni | 32,5 bis 33,5 % |
| Co | > 3,5 bis < 4,5 % |
| Mo | max. 0,05 % |
| Cr | max. 0,05 % |
| C | max. 0,009 % |
| Mn | max. 0,04 % |
| Si | max. 0,03 % |
| S | max. 0,003 % |
| N | max. 0,004 % |
| Ti | max. 0,01 % |
| Cu | max. 0,05 % |
| P | max. 0,005 % |
| Al | 0,001 bis 0,05 % |
| Mg | max. 0,0008 % |
| Ca | max. 0,003 % |
| Zr | max. 0,05 % |
| O | max. 0,005 % |
Rest Fe und herstellungsbedingte Beimengungen,
wobei die Legierung im Temperaturbereich von 20 bis 200°C einen mittleren Wärmeausdehnungskoeffizienten < 1,3 x 10⁻⁶/K aufweist.

3. Verwendung nach Anspruch 1 oder 2, wobei großformatige Halbzeuge in Blech-, Band- oder Rohrmaterial eingesetzt werden.

4. Verwendung nach Anspruch 1 oder 2, wobei Draht, insbesondere in Form eines Schweißzusatzwerkstoffes, eingesetzt wird.

5. Verwendung nach Anspruch 1 oder 2 als Formbauteil zur Erzeugung von Flugzeugbauteilen aus Kohlefaser verstärkten Kunststoffen.

6. Verwendung nach Anspruch 1 oder 2 als Schmiedeteile.

7. Verwendung nach Anspruch 1 oder 2 als Gussbauteile.

## Claims

1. A use of an iron-nickel-cobalt alloy in the CFRP mould construction, comprising (in % by mass):
| | |
|---|---|
| Ni | 32.5 to 34.5 % |
| Co | > 3.0 to 5.5 % |
| Al | 0.001 to 0.1 % |
| Mn | 0.005 to 0.1 % |
| Si | 0.005 to 0.1 % |
| C | 0.005 to 0.05 % |
wherein the alloy comprises maximum contents of the following by-elements:
| | |
|---|---|
| Cr | max. 0.1 % |
| Mo | max. 0.1 % |
| Cu | max. 0.1 % |
| Ti | max. 0.1 % |
| Mg | max. 0.005 % |
| B | max. 0.005 % |
| N | max. 0.006 % |
| O | max. 0.003 % |
| S | max. 0.005 % |
| P | max. 0.008 % |
| Ca | max. 0.005 % |
| Zr | max. 0.05 % |
if required, additionally comprising (in % by mass) contents of Nb of 0.001 to 0.1 %
rest Fe and production dependent admixtures,
wherein the alloy comprises a mean thermal expansion coefficient of < 1.5 x 10⁻⁶/K in the temperature range comprised between 20 and 200°C.

2. A use according to claim 1, comprising the following composition (in % by mass):
| | |
|---|---|
| Ni | 32.5 to 33.5 % |
| Co | > 3.5 to < 4.5 % |
| Mo | max. 0.05 % |
| Cr | max. 0.05 % |
| C | max. 0.009 % |
| Mn | max. 0.04 % |
| Si | max. 0.03 % |
| S | max. 0.003 % |
| N | max. 0.004 % |
| Ti | max. 0.01 % |
| Cu | max. 0.05 % |
| P | max. 0.005 % |
| Al | 0.001 to 0.05 % |
| Mg | max. 0.0008 % |
| Ca | max. 0.003 % |
| Zr | max. 0.05 % |
| O | max. 0.005 % |
rest Fe and production dependent admixtures,
wherein the alloy comprises a mean thermal expansion coefficient of < 1.3 x 10⁻⁶/K in the temperature range comprised between 20 and 200°C.

3. A use according to claim 1 or 2, wherein large-size semi-finished products are used in sheet-metal, band or tube material.

4. A use according to claim 1 or 2, wherein wire, in particular in form of a filler metal is used.

5. A use according to claim 1 or 2 as mould part for manufacturing aircraft components made of carbon fibre reinforced plastics.

6. A use according to claim 1 or 2 as forged parts.

7. A use according to claim 1 or 2 as cast parts.

## Revendications

1. Utilisation d'un alliage fer-nickel-cobalt dans la fabrication des moules en PRFC, comprenant (en % en masse) :
| | |
|---|---|
| Ni | 32,5 à 34,5 % |
| Co | > 3,0 à 5,5 % |
| Al | 0,001 à 0,1 % |
| Mn | 0,005 à 0,1 % |
| Si | 0,005 à 0,1 % |
| C | 0,005 à 0,05 % |
dans lequel l'alliage contient des teneurs maximum en éléments d'accompagnement suivants:
| | |
|---|---|
| Cr | max. 0,1 % |
| Mo | max. 0,1 % |
| Cu | max. 0,1 % |
| Ti | max. 0,1 % |
| Mg | max. 0,005 % |
| B | max. 0,005 % |
| N | max. 0,006 % |
| O | max. 0,003 % |
| S | max. 0,005 % |
| P | max. 0,008 % |
| Ca | max. 0,005 % |
| Zr | max. 0,05 % |
en cas de besoin, comprenant supplémentairement (en % en masse) des teneurs en Nb de 0,001 à 0,1 %
le reste étant du Fe et des additions dépendant de l'élaboration,
dans lequel l'alliage comprend un coefficient de dilatation thermique moyen de < 1,5 x 10⁻⁶/K dans la plage de température comprise entre 20 et 200°C.

2. Utilisation selon la revendication 1 comprenant la composition suivante (en % en masse) :
| | |
|---|---|
| Ni | 32,5 à 33,5 % |
| Co | > 3,5 à <4,5 % |
| Mo | max. 0,05 % |
| Cr | max. 0,05 % |
| C | max. 0,009 % |
| Mn | max. 0,04 % |
| Si | max. 0,03 % |
| S | max. 0,003 % |
| N | max. 0,004 % |
| Ti | max. 0,01 % |
| Cu | max. 0,05 % |
| P | max. 0,005 % |
| Al | 0,001 à 0,05 % |
| Mg | max. 0,0008 % |
| Ca | max. 0,003 % |
| Zr | max. 0,05 % |
| O | max. 0,005 % |
le reste étant du fer et des additions dépendant de l'élaboration,
dans lequel l'alliage comprend un coefficient de dilatation thermique moyen de < 1,3 x 10⁻⁶/K dans la plage de température comprise entre 20 et 200°C.

3. Utilisation selon la revendication 1 ou la revendication 2, dans lequel des produits semi-finis de grande taille sont utilisés dans des matériaux de tôle, de bande ou de tuyaux.

4. Utilisation selon la revendication 1 ou la revendication 2, dans lequel du fil de fer, notamment sous forme d'un métal d'apport est utilisé.

5. Utilisation selon la revendication 1 ou la revendication 2 en tant que composant de moule pour la fabrication des structures aéronautiques en matières synthétiques renforcées par fibres de carbone.

6. Utilisation selon la revendication 1 ou la revendication 2 en tant que pièces forgées.

7. Utilisation selon la revendication 1 ou la revendication 2 en tant que pièces coulées.
